# FASCICULE DE BREVET EUROPEEN

(11) **EP 0 756 015 B1**
(45) Date de publication et mention de la délivrance du brevet: **04.10.2000**
(21) Numéro de dépôt: 96401346.0
(22) Date de dépôt: 20.06.1996
(51) Int. Cl.: C22C 19/03

(54) **Alliage nickel-fer pour masque d'ombre tendu**
Nickel-Eisen Legierung für Schattenmaske
Nickel-iron alloy for planar masks

(30) Priorité: 18.07.1995 FR 9508642
(43) Date de publication de la demande: 29.01.1997
(73) Titulaire: IMPHY UGINE PRECISION, 92800 Puteaux (FR)
(72) Inventeur: Coutu, Lucien, La Turlurette, 58160 Sauvigny les Bois (FR); Couderchon, Georges, 58160 Sauvigny les Bois (FR); Baudry, Jacques, 58160 Imphy (FR)
(74) Mandataire: Ventavoli, Roger

(56) Documents cités:
- DE-A- 4 336 882
- FR-A- 2 081 632
- US-A- 2 990 277
- US-A- 3 269 834
- PATENT ABSTRACTS OF JAPAN vol. 14, no. 022 (E-874), 17 Janvier 1990 & JP-A-01 264143 (NIPPON MINING CO.LTD.), 20 Octobre 1989,
- PATENT ABSTRACTS OF JAPAN vol. 16, no. 556 (C-1007), 26 Novembre 1992 & JP-A-04 214832 (NIPPON YAKIN KOGYO K.K.), 5 Août 1992,
- PATENT ABSTRACTS OF JAPAN vol. 94, no. 010 & JP-A-06 279901 (NIPPON STEEL CORP.), 4 Octobre 1994,

## Description

La présente invention concerne l'utilisation d'un alliage du type Fer-Nickel pour la fabrication d'un masque d'ombre tendu pour tube cathodique de visualisation.

Afin d'améliorer la qualité de l'image obtenue, les tubes de visualisation cathodique pour télévision couleur comportent un masque d'ombre constitué d'une feuille métallique très mince, percée, par attaque chimique, d'une multitude de trous. Le masque d'ombre, placé à l'intérieur du tube à proximité de l'écran de visualisation, sert à assurer que l'impact du faisceau d'électrons ait bien lieu aux points voulus pour que l'image obtenue soit nette. Mais il sert également, ou peut servir, de blindage magnétique afin d'éliminer les perturbations engendrées par le champ magnétique terrestre qui déforment l'image.

Dans les tubes de télévision à écran plat, la feuille métallique percée de trous est maintenue tendue par un cadre rigide. Les allongements imposés par la tension permettent d'éviter les déformations qui seraient engendrées par les échauffements locaux provoqués par l'impact du faisceau d'électrons. Le masque d'ombre est alors dit "tendu".

Afin de résister aux efforts de tension nécessaires pour obtenir des allongement suffisants, le masque d'ombre doit être réalisé en un alliage ayant des caractéristiques mécaniques élevées, en particulier une résistance à la traction supérieure à 500 Mpa. Cet alliage doit également avoir des propriétés magnétiques adaptées, notamment un champ coercitif faible, une perméabilité élevée et une induction à saturation élevée, pour remplir efficacement la fonction de blindage magnétique. L'alliage doit, également, avoir un coefficient de dilatation compatible avec celui du cadre qui supporte et assure la tension du masque d'ombre. Il doit pouvoir être noirci par un traitement de surface afin d'augmenter son émissivité afin de limiter son échauffement sous l'effet de faisceaux d'électrons très énergétiques. Enfin, la feuille d'alliage doit pouvoir être gravée facilement par attaque chimique, ce qui nécessite qu'elle soit la plus mince possible et la plus plate possible.

Pour fabriquer les masques d'ombre tendus, on utilise des aciers extra doux calmés à l'aluminium (aciers AK). Mais ces aciers ont plusieurs inconvénients : leurs caractéristiques mécaniques et leurs caractéristiques magnétiques sont insuffisantes pour obtenir simultanément une résistance à la traction élevée, un bon effet de blindage magnétique et une bonne aptitude à la gravure chimique.

On utilise également des alliages fer-nickel contenant, en poids, soit environ 79% soit environ 80% de nickel, environ 4% de molybdène, éventuellement de 0% à 2% d'au moins un élément pris parmi le vanadium, le titane, l'hafnium et le niobium, le reste étant du fer et des impuretés inévitables telles que le carbone, le chrome, le silicium, le soufre, le cuivre et le manganèse; la teneur en impuretés ne dépassant pas 1%. Ces alliages sont utilisés sous forme de bandes laminées à froid écrouies de façon à avoir une résistance à la traction supérieure à 800 Mpa. Au cours de la fabrication du masque d'ombre tendu, l'alliage est soumis à un recuit à une température d'environ 450°C qui permet d'obtenir des propriétés magnétiques relativement élevées sans détériorer la résistance à la traction. La présence de vanadium, titane, hafnium ou niobium permet, par un traitement de surface adapté, de réaliser un bon noircissage de la surface.

Mais, ces alliages ne résolvent pas complètement le problème de l'écran magnétique, et, pour éviter que les images soient déformées par le champ magnétique terrestre, on doit utiliser des moyens électroniques de correction compliqués et coûteux. La nécessité d'une correction électronique est d'autant plus grande que l'ecran cathodique est de grande dimension et que le masque d'ombre est mince, c'est à dire, facile à graver.

Le but de la présente invention est de remédier à ces inconvénients en proposant un alliage du type fer-nickel qui peut être utilisé pour la fabrication d'un masque d'ombre tendu remplissant bien la fonction d'écran magnétique, même pour de faibles épaisseurs, et permettant d'obtenir des images de bonne qualité sans qu'il soit nécessaire d'effectuer une correction par des moyens électroniques.

A cet effet, l'invention a pour objet l'utilisation d'une bande en alliage fer-nickel pour la fabrication d'un masque d'ombre tendu d'épaisseur e, exprimée en mm, caractérisé en ce que la composition chimique de l'alliage fer-nickel comprend, en poids:$\text{69% ≤ Ni ≤ 83%}$$\text{0% ≤ Mo ≤ 7%}$$\text{0% ≤ Cu ≤ 8%}$$\text{0% ≤ Co ≤ 1,5%}$$\text{0% ≤ W ≤ 7%}$$\text{0% ≤ Nb ≤ 7%}$$\text{0% ≤ V ≤ 7%}$$\text{0% ≤ Cr ≤ 7%}$$\text{0% ≤ Ta ≤ 7%}$$\text{0% ≤ C ≤ 0,1%}$$\text{0% ≤ Mn ≤ 1%}$$\text{0% ≤ Si ≤ 1%}$$\text{0% ≤ Ti ≤ 1,2%}$$\text{0% ≤ Al ≤ 1,2%}$$\text{0% ≤ Zr ≤ 1,2%}$$\text{0% ≤ Hf ≤ 1,2%}$$\text{S ≤ 0,010%}$ le reste étant du fer et des impuretés résultant de l'élaboration, la composition chimique satisfaisant, en outre, les relations:$\text{Co+Ni+1,5xCu ≥ 79,5%}$$\text{3x(Co+Ni)-2xCu ≥ 206%}$$\text{Co+Ni+7xCu ≤ 130%}$$\text{7x(Co+Ni)+2xCu ≤ 581%}$$\text{Mo+W+Nb+V+Cr+Ta ≤ 7%}$$\text{Ti+Al+Zr+Hf ≤ 1,2%}$$\text{C+Mn+Si ≤ 1%}$$\text{80,5 ≤ Co+Ni+0,80xCu ≤ 81,7%}$ la résistance à la traction de l'alliage étant supérieure à 500MPa.

De préférence, la composition chimique de l'alliage est telle que:$\text{0,04% ≤ Ti+Al+Zr+Hf ≤ 1,2%}$ et il est souhaitable que:$\text{S < 0,001%}$

Le masque d'ombre remplit d'autant mieux la fonction d'écran magnétique que:$\text{Mo+W+Ti+Nb+Al+Si+V+Cr+Ta ≤ 100xe}$

L'invention concerne également l'utilisation d'une bande en un alliage selon l'invention élaboré par induction sous vide puis refondu sous laitier électroconducteur avant d'être laminé puis recuit dans un four à passage à une température comprise entre 800°C et 1200°C pendant une durée d'environ 1mn et plané sous traction, de telle sorte que le grain soit compris entre 8 et 11 ASTM, la résistance à la traction soit supérieure ou égale à 500MPa, l'indice de texture n soit inférieur à 2, le champ coercitif soit inférieur ou égal à 0,3A/cm et l'induction à saturation soit supérieure ou égale à 0,7 Tesla.

L'invention concerne enfin un masque d'ombre tendu constitué d'une feuille percée de trous, découpée dans une bande d'alliage fer-nickel conforme à l'invention.

L'invention va maintenant être décrite plus en détail mais de façon non limitative.

Les inventeurs ont constaté, de façon inattendue, qu'un masque d'ombre tendu réalisé en un alliage fer-nickel dont la composition chimique comprend, notamment, de 69% à 83% en poids de nickel, de 0% à 8% en poids de cuivre, de 0% à 1,5% en poids de cobalt de 0% à 7% en poids d'au moins un élément pris parmi le molybdène, le tungstène, le niobium, le vanadium, le chrome et le tantale, et satisfait aux relations:$\text{Co+Ni+1,5xCu ≥ 79,5%}$$\text{3x(Co+Ni)-2xCu ≥ 206%}$$\text{Co+Ni+7xCu ≤ 130%}$$\text{7x(Co+Ni)+2xCu ≤ 581%}$$\text{80,5% ≤ Co+Ni+0,80xCu ≤ 81,7%}$$\text{Mo+W+Nb+V+Cr+Ta ≤ 7%}$ assurait une fonction de blindage magnétique suffisamment efficace pour qu'il ne soit pas nécessaire d'utiliser un dispositif de correction électronique de l'image pour compenser les effets du champ magnétique terrestre.

Ce domaine de composition chimique permet d'obtenir à la fois une résistance à la traction supérieure ou égale à 500MPa, un coefficient de dilatation thermique voisin de 13x10⁻⁶/K une perméabilité magnétique élevée et un champ coercitif faible.

Le cobalt est optionnel et remplace une partie du nickel à raison d'environ 1% de cobalt pour environ 1% de nickel. Au-delà de 1,5% le cobalt a un effet défavorable sur l'efficacité de la fonction de blindage magnétique du masque d'ombre tendu.

Le molybdène, le tungstène, le niobium, le vanadium, le chrome et le tantale, améliorent la perméabilité magnétique et diminuent le champ coercitif, mais, lorsque la somme des teneurs en ces éléments dépasse 7% l'alliage perd ses propriétés magnétiques et, en outre, devient beaucoup plus difficile à laminer à chaud et à froid.

Pour améliorer l'émissivité du masque d'ombre, on peut ajouter à l'alliage un ou plusieurs éléments pris parmi le titane, l'aluminium, le zirconium et l'hafnium en des teneurs telles que la somme Ti+Al+Zr+Hf soit supérieure ou égale à 0,04% et inférieure ou égale à 1,2%. Ces éléments favorisent la formation sur la surface du masque d'ombre d'une fine couche d'oxydes noirs qui améliore l'émissivité et limite l'échauffement du masque d'ombre pendant son utilisation. La somme des teneurs en ces éléments doit être supérieure ou égale à 0,04% pour que l'oxydation soit franche, mais doit rester inférieure ou égale à 1,2% car, au delà, les laminages sont très difficiles.

Le domaine de composition, ainsi défini, permet d'obtenir des alliages possèdant une induction à saturation Bs comprise entre environ 0,5 et environ 1 Tesla.

Pour permettre de diminuer l'épaisseur du masque d'ombre, ce qui facilite le perçage par attaque chimique, tout en conservant l'efficacité d'écran magnétique, il est souhaitable que l'alliage ait une induction à saturation Bs supérieure à 0,7 Tesla et, de préférence, supérieure à 0,8 Tesla. Pour cela, les teneurs en éléments tels que le molybdène, le tungstène, le titane, le niobium, l'aluminium, le silicium, le vanadium, le chrome, et le tantale doivent être limitées. Aussi, de préférence, la composition chimique doit être telle que:$\text{Mo+W+Ti+Nb+Al+Si+V+Cr+Ta ≤ 3%}$

C'est, notamment, le cas lorsque l'épaisseur est inférieure ou égale à 0,05mm.

D'une façon plus générale, cette somme doit être d'autant plus faible que l'épaisseur est faible. Si e est l'épaisseur exprimée en millimètres, il est préférable que :$\text{Mo+W+Ti+Nb+Al+Si+V+Cr+Ta ≤ 100xe}$

Pour faciliter l'élaboration et le laminage à chaud, l'alliage doit contenir entre 0% et 0,1%, et de préférence, entre 0% et 0,05% de carbone, entre 0% et 1%, et de préférence, entre 0,2% et 0,6% de manganèse afin de fixer le soufre pour obtenir une bonne aptitude à la déformation plastique à chaud, et, entre 0% et 1%, et de préférence, entre 0% et 0,3% de silicium. Mais, pour obtenir une induction à saturation élevée, la somme des teneurs en carbone, manganèse et silicium doit rester inférieure ou égale à 1%.

Le reste de la composition est constitué de fer et d'impuretés résultant de l'élaboration, telles que le phosphore, le soufre, l'oxygène ou l'azote.

La teneur en soufre est, en général, inférieure ou égale à 0,01%. Mais, pour obtenir une bonne qualité du perçage par découpe chimique, la teneur en soufre doit, de préférence, rester inférieure ou égale à 0,001%.

La meilleur composition est:$\text{80,5 ≤ Ni ≤ 81,5}$$\text{2% ≤ Mo ≤ 4%}$$\text{Cu ≤ 0,2%}$$\text{0,2% ≤ Mn ≤ 0,6%}$$\text{Si ≤ 0,1%}$$\text{0% ≤ C ≤0,03%}$$\text{0,04% ≤ Ti + Al + Zr + Hf ≤ 0,5%}$$\text{S < 0,001%}$ le reste étant du fer et des impuretés résultant de l'élaboration.

Pour fabriquer un masque d'ombre, on élabore un alliage tel que défini ci-dessus, de préférence par fusion par induction sous vide (VIM) suivi d'une refusion sous laitier électroconducteur (ESR), afin d'obtenir un métal très propre, ce qui permet d'obtenir une meilleure qualité du perçage par attaque chimique.

L'alliage ainsi élaboré est coulé en lingot ou sous forme de brame, puis laminé à chaud puis à froid pour obtenir une bande mince d'épaisseur inférieure à 0,20 mm et de préférence inférieure à 0,10 mm.

Le laminage est effectué de telle manière que la texture soit faible, et en particulier que l'indice de texture n soit inférieur à 2. Ceci permet d'obtenir un masque d'ombre dont les propriétés sont les mêmes dans toutes les directions.

L'indice de texture n est la valeur maximale du rapport de l'intensité d'un faisceau de rayons X réfléchi par un échantillon de la bande étudiée, à l'intensité d'un faisceau de rayons X réfléchi par un échantillon isotrope constitué du même alliage; le rapport étant mesuré pour toutes les incidences correspondant à chacune des familles de textures théoriques.

A titre d'exemple, pour fabriquer une bande laminée à froid d'épaisseur d'environ 0,05mm, on part d'une bande laminée à chaud dont l'épaisseur est comprise entre 4 et 5mm. Cette bande est laminée à froid en plusieurs passes entrecoupées par des recuits au four à passage, par exemple aux épaisseurs intermédiaires de 2mm, 0,25mm et 0,08mm. En procédant ainsi, on minimise les anisotropies mécaniques et magnétiques induites par le laminage

Après laminage, on soumet la bande à un recuit de recristallisation, par exemple dans un four de recuit à passage, à une température comprise entre 800°C et 1200°C pendant une durée de l'ordre d'1mn. Ce recuit permet d'obtenir un grain fin de taille comprise entre 8 ASTM et 11 ASTM, ce qui est également nécessaire pour la qualité du perçage chimique. Enfin, la bande est planée sous traction.

Le planage sous traction engendre une petite déformation plastique de la bande qui a pour effet de dégrader légèrement la perméabilité et le champ coercitif du métal, mais ce planage est indispensable pour obtenir une planéité parfaite de la bande, nécessaire à la fabrication des masques d'ombre.

La bande ainsi traitée a une limite d'élasticité de 350 Mpa , une résistance à la traction de 650 Mpa, un champ coercitif Hc de l'ordre de 0,1 A/cm et une induction à saturation Bs supérieure à 0,7 Tesla. Il est important de noter que, lorsque la bande est soumise à une traction d'environ 200MPa, le champ coercitif reste inchangé, autour de 0,1A/cm.

Avec les alliages selon l'art antérieurs, lorsque la bande adoucie est déformée par l'opération de planage sous traction puis soumise à des contraintes, les propriétés magnétiques sont dégradées de façon plus marquée qu'avec l'alliage selon l'invention. Il en résulte que le champ coercitif final est environ trois fois plus élevé et la perméabilité trois fois plus faible qu'avec l'alliage selon l'invention.

A titre d'exemple, on a fabriqué des bandes avec cinq alliages selon l'invention, repérées A, B, C, D, E, et deux bandes, reperées F et G, selon l'art antérieur. Les bandes laminées à froid avaient une épaisseur de 0,07mm. Elles ont toutes été recuites au four à passage à 1050°C pendant environ 1mn.

Les compositions chimiques, exprimées en pour cent en poids, sont reportées au tableau 1.

**Tableau 1**

| % en poids | **A** | **B** | **C** | **D** | **E** | **F** | **G** |
|---|---|---|---|---|---|---|---|
| Ni | 81,1 | 80,8 | 77,0 | 80,9 | 81,0 | 79,7 | 77,0 |
| Mo | 5,80 | 5,55 | 3,90 | 2,90 | 0 | 4,95 | 3,20 |
| Cu | <0,01 | <0,01 | 5,50 | <0,01 | <0,01 | 0,04 | <0,01 |
| Mn | 0,50 | 0,50 | 0,50 | 0,60 | 0,30 | 0,40 | 0,40 |
| Si | <0,05 | <0,05 | 0,10 | 0,05 | 0,10 | 0,20 | 0,12 |
| C | 0,008 | 0,012 | 0,010 | 0,007 | 0,015 | 0,015 | 0,011 |
| Nb | 0 | 0 | 0 | 0 | 3,80 | 0 | 0 |
| Fe | reste | reste | reste | reste | reste | reste | reste |

Les caractéristiques mécaniques et magnétiques à l'état recuit puis légèrement déformé par planage et soumis à des contraintes sont reportées au tableau 2.

**Tableau 2**

| | **A** | **B** | **C** | **D** | **E** | **F** | **G** |
|---|---|---|---|---|---|---|---|
| Champ coercitif A/cm | 0,16 | 0,08 | 0,18 | 0,11 | 0,15 | 0,32 | 0,41 |
| Induction à saturation T | 0,7 | 0,7 | 0,7 | 0,85 | 0,8 | 0,75 | 0,9 |
| Perméabilité relative | 12000 | 36000 | 11000 | 19000 | 12000 | 4000 | 3000 |
| limite d'élasticité MPa | 340 | 345 | 320 | 350 | 390 | 362 | 295 |
| Charge à rupture MPa | 654 | 683 | 630 | 655 | 710 | 671 | 660 |
| Allongement à rupture % | 28 | 35 | 32 | 35 | 29 | 25 | 35 |
| Dureté HV | 180 | 175 | 165 | 185 | 190 | 170 | 160 |

On constate que les alliages A, B, C, D, E selon l'invention correspondent aux champs coercitifs les plus faibles et aux perméabilités les plus élevées, et que les alliages F et G selon l'art antérieur ont des champs coercitifs et des perméabilités moins bons, dans un rapport 2 à 3.

Avec la bande B, on a fabriqué un masque d'ombre tendu de 30cmx22cm et d'épaisseur 0,12mm qui ne nécessitait pas de correction électronique des défauts engendrés par le champ magnétique terrestre.

## Revendications

1. Utilisation d'une bande en alliage fer-nickel pour la fabrication d'un masque d'ombre tendu d'épaisseur e, exprimée en mm, caractérisé en ce que la composition chimique de l'alliage fer-nickel comprend, en poids:$\text{69% ≤ Ni ≤ 83%}$$\text{0% ≤ Mo ≤ 7%}$$\text{0% ≤ Cu ≤ 8%}$$\text{0% ≤ Co ≤ 1,5%}$$\text{0% ≤ W ≤ 7%}$$\text{0% ≤ Nb ≤ 7%}$$\text{0% ≤ V ≤ 7%}$$\text{0% ≤ Cr ≤ 7%}$$\text{0% ≤ Ta ≤ 7%}$$\text{0% ≤ C ≤ 0,1%}$$\text{0% ≤ Mn ≤ 1%}$$\text{0% ≤ Si ≤ 1%}$$\text{0% ≤ Ti ≤ 1,2%}$$\text{0% ≤ Al ≤ 1,2%}$$\text{0% ≤ Zr ≤ 1,2%}$$\text{0% ≤ Hf ≤ 1,2%}$$\text{S ≤ 0,010%}$ le reste étant du fer et des impuretés résultant de l'élaboration, la composition chimique satisfaisant, en outre, les relations:$\text{Co+Ni+1,5xCu ≥ 79,5%}$$\text{3x(Co+Ni)-2xCu ≥ 206%}$$\text{Co+Ni+7xCu ≤ 130%}$$\text{7x(Co+Ni)+2xCu ≤ 581%}$$\text{Mo+W+Nb+V+Cr+Ta ≤ 7%}$$\text{Ti+Al+Zr+Hf ≤ 1,2%}$$\text{C+Mn+Si ≤ 1%}$$\text{80,5 ≤ Co+Ni+0,80xCu ≤ 81,7%}$ et en ce que l'alliage a une résistance à la traction supérieure ou égale à 500MPa.

2. Utilisation d'un alliage selon la revendication 1 caractérisé en ce que:$\text{0,04% ≤ Ti+Al+Zr+Hf ≤ 1,2%}$

3. Utilisation d'un alliage selon la revendication 1 ou la revendication 2 caractérisé en ce que:$\text{S < 0,001%}$

4. Utilisation d'un alliage selon l'une quelconque des revendications 1 à 3 caractérisé en ce que:$\text{Mo+W+Ti+Nb+Al+Si+V+Cr+Ta ≤ 100xe}$

5. Utilisation d'une bande en un alliage selon l'une quelconque des revendications 1 à 4 caractérisée en ce que l'alliage a été élaboré par induction sous vide puis refondu sous laitier électroconducteur avant d'être laminé puis recuit dans un four à passage à une température comprise entre 800°C et 1200°C pendant une durée d'environ 1mn et plané sous traction, en ce que le grain est compris entre 8 et 11 ASTM, la résistance à la traction est supérieure ou égale à 500MPa, l'indice de texture n est inférieur à 2, le champ coercitif est inférieur ou égal à 0,3A/cm et l'induction à saturation est supérieure ou égale à 0,7 Tesla.

6. Masque d'ombre tendu d'épaisseur e, exprimée en mm, caractérisé en ce que il est en un alliage dont la composition chimique comprend, en poids:$\text{69% ≤ Ni ≤ 83%}$$\text{0% ≤ Mo ≤ 7%}$$\text{0% ≤ Cu ≤ 8%}$$\text{0% ≤ Co ≤ 1,5%}$$\text{0% ≤ W ≤ 7%}$$\text{0% ≤ Nb ≤ 7%}$$\text{0% ≤ V ≤ 7%}$$\text{0% ≤ Cr ≤ 7%}$$\text{0% ≤ Ta ≤ 7%}$$\text{0% ≤ C ≤ 0,1%}$$\text{0% ≤ Mn ≤ 1%}$$\text{0% ≤ Si ≤ 1%}$$\text{0% ≤ Ti ≤ 1,2%}$$\text{0% ≤ Al ≤ 1,2%}$$\text{0% ≤ Zr ≤ 1,2%}$$\text{0% ≤ Hf ≤ 1,2%}$$\text{S ≤ 0,010%}$ le reste étant du fer et des impuretés résultant de l'élaboration, la composition chimique satisfaisant, en outre, les relations:$\text{Co+Ni+1,5xCu ≥ 79,5%}$$\text{3x(Co+Ni)-2xCu ≥ 206%}$$\text{Co+Ni+7xCu ≤ 130%}$$\text{7x(Co+Ni)+2xCu ≤ 581%}$$\text{Mo+W+Nb+V+Cr+Ta ≤ 7%}$$\text{Ti+Al+Zr+Hf ≤ 1,2%}$$\text{C+Mn+Si ≤ 1%}$$\text{80,5 ≤ Co+Ni+0,80xCu ≤ 81,7%}$ et en ce que l'alliage a une résistance à la traction supérieure ou égale à 500MPa.

7. Masque d'ombre tendu selon la revendication 6 caractérisé en ce que:$\text{0,04% ≤ Ti+Al+Zr+Hf ≤ 1,2%}$

8. Masque d'ombre tendu selon la revendication 6 ou la revendication 7 caractérisé en ce que:$\text{S < 0,001%}$

9. Masque d'ombre tendu selon l'une quelconque des revendications 6 à 8 caractérisé en ce que:$\text{Mo+W+Ti+Nb+Al+Si+V+Cr+Ta ≤ 100xe}$

10. Masque d'ombre tendu caractérisé en ce que il est constitué d'une feuille percée de trous, découpée dans une bande utilisée selon la revendication 5.

## Patentansprüche

1. Verwendung eines Bandes aus einer Eisen-Nickel-Legierung zur Herstellung einer eingespannten Schattenmaske der Dicke e, ausgedrückt in mm, dadurch gekennzeichnet, dass die chemische Zusammensetzung der Eisen-Nickel-Legierung, in Gewichts-%, aufweist:$\text{69% ≤ Ni ≤ 83%}$$\text{0% ≤ Mo ≤ 7%}$$\text{0% ≤ Cu ≤ 8%}$$\text{0% ≤ Co ≤ 1,5%}$$\text{0% ≤ W ≤ 7%}$$\text{0% ≤ Nb ≤ 7%}$$\text{0% ≤ V ≤ 7%}$$\text{0% ≤ Cr ≤ 7%}$$\text{0% ≤ Ta ≤ 7%}$$\text{0% ≤ C ≤ 0,1%}$$\text{0% ≤ Mn ≤ 1%}$$\text{0% ≤ Si ≤ 1%}$$\text{0% ≤ Ti ≤ 1,2%}$$\text{0% ≤ Al ≤ 1,2%}$$\text{0% ≤ Zr ≤ 1,2%}$$\text{0% ≤ Hf ≤ 1,2%}$$\text{S ≤ 0,010%}$ Rest Eisen und aus der Verarbeitung stammende Verunreinigungen, wobei die chemische Zusammensetzung außerdem die folgenden Beziehungen erfüllt:$\text{Co+Ni+1,5xCu ≥ 79,5%}$$\text{3x(Co+Ni)-2xCu ≥ 206%}$$\text{Co+Ni+7xCu ≤ 130%}$$\text{7x(Co+Ni)+2xCu ≤ 581%}$$\text{Mo+W+Nb+V+Cr+Ta ≤ 7%}$$\text{Ti+Al+Zr+Hf ≤ 1,2%}$$\text{C+Mn+Si ≤ 1%}$$\text{80,5 ≤ Co+Ni+0,80xCu ≤ 81,7%}$ und dass die Legierung einen Zugwiderstand aufweist, der größer oder gleich 500 MPa ist.

2. Verwendung einer Legierung nach Anspruch 1, dadurch gekennzeichnet, dass gilt:$\text{0,04% ≤ Ti+Al+Zr+Hf ≤ 1,2%}$

3. Verwendung einer Legierung nach Anspruch 1 oder Anspruch 2, dadurch gekennzeichnet, dass gilt:$\text{S < 0,001%.}$

4. Verwendung einer Legierung nach einem der Ansprüche 1 bis 3, dadurch gekennzeichnet, dass gilt:$\text{Mo+W+Ti+Nb+Al+Si+V+Cr+Ta ≤ 100xe}$

5. Verwendung eines Bandes aus einer Legierung nach einem der Ansprüche 1 bis 4, dadurch gekennzeichnet, dass die Legierung hergestellt worden ist durch Induktionsschmelzen im Vakuum mit anschließender Elektro-Schlacke-Umschmelzung vor dem Walzvorgang, nachfolgendem Glühen in einem Durchlaufofen bei einer Temperatur zwischen 800°C und 1200°C während einer Dauer von ungefähr 1 mit und anschließender Glättung unter Zug, und dass das Korn zwischen 8 und 11 ASTM beträgt, dass der Zugwiderstand größer oder gleich 500 MPa ist, dass der Gefügeindex n kleiner als 2 ist, dass das Koerzitivfeld kleiner oder gleich 0,3 A/cm ist, und dass die Sättigungsinduktion größer oder gleich 0,7 Tesla ist.

6. Eingespannte Schattenmaske der Dicke e, ausgedrückt in mm, dadurch gekennzeichnet, dass sie aus einer Legierung besteht, deren chemische Zusammensetzung, in Gewichts-%, aufweist:$\text{69% ≤ Ni ≤ 83%}$$\text{0% ≤ Mo ≤ 7%}$$\text{0% ≤ Cu ≤ 8%}$$\text{0% ≤ Co ≤ 1,5%}$$\text{0% ≤ W ≤ 7%}$$\text{0% ≤ Nb ≤ 7%}$$\text{0% ≤ V ≤ 7%}$$\text{0% ≤ Cr ≤ 7%}$$\text{0% ≤ Ta ≤ 7%}$$\text{0% ≤ C ≤ 0,1%}$$\text{0% ≤ Mn ≤ 1%}$$\text{0% ≤ Si ≤ 1%}$$\text{0% ≤ Ti ≤ 1,2%}$$\text{0% ≤ Al ≤ 1,2%}$$\text{0% ≤ Zr ≤ 1,2%}$$\text{0% ≤ Hf ≤ 1,2%}$$\text{S ≤ 0,010%}$ Rest Eisen und aus der Verarbeitung stammende Verunreinigungen, wobei die chemische Zusammensetzung außerdem die folgenden Beziehungen erfüllt:$\text{Co+Ni+1,5xCu ≥ 79,5%}$$\text{3x(Co+Ni)-2xCu ≥ 206%}$$\text{Co+Ni+7xCu ≤ 130%}$$\text{7x(Co+Ni)+2xCu ≤ 581%}$$\text{Mo+W+Nb+V+Cr+Ta ≤ 7%}$$\text{Ti+Al+Zr+Hf ≤ 1,2%}$$\text{C+Mn+Si ≤ 1%}$$\text{80,5 ≤ Co+Ni+0,80xCu ≤ 81,7%}$ und dass die Legierung einen Zugwiderstand aufweist, der größer oder gleich 500 MPa ist.

7. Eingespannte Schattenmaske nach Anspruch 6, dadurch gekennzeichnet, dass gilt:$\text{0,04% ≤ Ti+Al+Zr+Hf ≤ 1,2%}$

8. Eingespannte Schattenmaske nach Anspruch 6 oder Anspruch 7, dadurch gekennzeichnet, dass gilt:$\text{S < 0,001%.}$

9. Eingespannte Schattenmaske nach einem der Ansprüche 6 bis 8, dadurch gekennzeichnet, dass gilt:$\text{Mo+W+Ti+Nb+Al+Si+V+Cr+Ta ≤ 100xe}$

10. Eingespannte Schattenmaske, dadurch gekennzeichnet, dass sie aus einer Platte mit Löchern besteht und unter Verwendung eines Bandes nach Anspruch 5 aus diesem ausgeschnitten ist.

## Claims

1. Use of a strip made of iron-nickel alloy for the manufacture of a tensioned shadow mask having a thickness e, expressed in mm, characterized in that the chemical composition of the iron-nickel alloy comprises, by weight:$\text{69% ≤ Ni ≤ 83%}$$\text{0% ≤ Mo ≤ 7%}$$\text{0% ≤ Cu ≤ 8%}$$\text{0% ≤ Co ≤ 1.5%}$$\text{0% ≤ W ≤ 7%}$$\text{0% ≤ Nb ≤ 7%}$$\text{0% ≤ V ≤ 7%}$$\text{0% ≤ Cr ≤ 7%}$$\text{0% ≤ Ta ≤ 7%}$$\text{0% ≤ C ≤ 0.1%}$$\text{0% ≤ Mn ≤ 1%}$$\text{0% ≤ Si ≤ 1%}$$\text{0% ≤ Ti ≤ 1.2%}$$\text{0% ≤ Al ≤ 1.2%}$$\text{0% ≤ Zr ≤ 1.2%}$$\text{0% ≤ Hf ≤ 1.2%}$$\text{S ≤ 0.010%}$ the balance being iron and impurities resulting from the smelting, the chemical composition furthermore satisfying the relationships:$\text{Co+Ni+1.5×Cu ≥ 79.5%}$$\text{3x(Co+Ni)-2×Cu ≥ 206%}$$\text{Co+Ni+7×Cu ≤ 130%}$$\text{7×(Co+Ni)+2×Cu ≤ 581%}$$\text{Mo+W+Nb+V+Cr+Ta ≤ 7%}$$\text{Ti+Al+Zr+Hf ≤ 1.2%}$$\text{C+Mn+Si ≤ 1%}$$\text{80.5 ≤ Co+Ni+0.80×Cu ≤ 81.7%}$ and in that the alloy has a tensile strength greater than or equal to 500 MPa.

2. Use of an alloy according to Claim 1, characterized in that:$\text{0.04% ≤ Ti+Al+Zr+Hf ≤ 1.2%.}$

3. Use of an alloy according to Claim 1 or Claim 2, characterized in that:$\text{S < 0.001%.}$

4. Use of an alloy according to any one of Claims 1 to 3, characterized in that:$\text{Mo+W+Ti+Nb+Al+Si+V+Cr+Ta ≤ 100×e.}$

5. Use of a strip made of an alloy according to any one of Claims 1 to 4, characterized in that the alloy was smelted by vacuum induction and then electroslag-remelted before being rolled and then annealed in a continuous furnace at a temperature of between 800°C and 1200°C for a time of approximately 1 minute and planished under tension, in that the grain size is between 8 and 11 ASTM, the tensile strength is greater than or equal to 500 MPa, the texture index n is less than 2, the coercive field is less than or equal to 0.3 A/cm and the saturation induction is greater than or equal to 0.7 tesla.

6. Tensioned shadow mask having a thickness e, expressed in mm, characterized in that it is made of an alloy whose chemical composition comprises, by weight:$\text{69% ≤ Ni ≤ 83%}$$\text{0% ≤ Mo ≤ 7%}$$\text{0% ≤ Cu ≤ 8%}$$\text{0% ≤ Co ≤ 1.5%}$$\text{0% ≤ W ≤ 7%}$$\text{0% ≤ Nb ≤ 7%}$$\text{0% ≤ V ≤ 7%}$$\text{0% ≤ Cr ≤ 7%}$$\text{0% ≤ Ta ≤ 7%}$$\text{0% ≤ C ≤ 0.1%}$$\text{0% ≤ Mn ≤ 1%}$$\text{0% ≤ Si ≤ 1%}$$\text{0% ≤ Ti ≤ 1.2%}$$\text{0% ≤ Al ≤ 1.2%}$$\text{0% ≤ Zr ≤ 1.2%}$$\text{0% ≤ Hf ≤ 1.2%}$$\text{S ≤ 0.010%}$ the balance being iron and impurities resulting from the smelting, the chemical composition furthermore satisfying the relationships:$\text{Co+Ni+1.5×Cu ≥ 79.5%}$$\text{3×(Co+Ni)-2×Cu ≥ 206%}$$\text{Co+Ni+7×Cu ≤ 130%}$$\text{7×(Co+Ni)+2×Cu ≤ 581%}$$\text{Mo+W+Nb+V+Cr+Ta ≤ 7%}$$\text{Ti+Al+Zr+Hf ≤ 1.2%}$$\text{C+Mn+Si ≤ 1%}$$\text{80.5 ≤ Co+Ni+0.80×Cu ≤ 81.7%}$ and in that the alloy has a tensile strength greater than or equal to 500 MPa.

7. Tensioned shadow mask according to Claim 6, characterized in that:$\text{0.04% ≤ Ti+Al+Zr+Hf ≤ 1.2%.}$

8. Tensioned shadow mask according to Claim 6 or Claim 7, characterized in that:$\text{S < 0.001%.}$

9. Tensioned shadow mask according to any one of Claims 6 to 8, characterized in that:$\text{Mo+W+Ti+Nb+Al+Si+V+Cr+Ta ≤ 100×e.}$

10. Tensioned shadow mask, characterized in that it consists of a foil pierced with holes and cut from a strip used according to Claim 5.
